# EUROPÄISCHE PATENTSCHRIFT

(11) **EP 0 088 866 B1**
(45) Veröffentlichungstag und Bekanntmachung des Hinweises auf die Patenterteilung: **25.06.1986**
(21) Anmeldenummer: 83100470.0
(22) Anmeldetag: 20.01.1983
(51) Int. Cl.: C11D 3/12

(54) **Wässrige stabile Suspension wasserunlöslicher, zum Binden von Calciumionen befähigter Silikate und deren Verwendung zur Herstellung von Wasch- und Reinigungsmitteln**
Aqueous stable suspensions of water-insoluble silicates capable of binding calciumions, and their use in the production of washing and cleaning agents
Suspensions de silicates aqueuses stables insolubles dans l'eau capables d'attacher des ions de calcium et leur utilisation pour la production d'agents de lavage et de nettoyage

(30) Priorität: 17.03.1982 DE 3209631
(43) Veröffentlichungstag der Anmeldung: 21.09.1983
(73) Patentinhaber: Degussa Aktiengesellschaft, 60311 Frankfurt (DE)
(72) Erfinder: Diehl, Manfred, Dr., D-6000 Frankfurt am Main (DE); Bergmann, Roland, D-6450 Hanau 11 (DE); Stadtmüller, Günter, D-8755 Alzenau/Hörstein (DE)

## Beschreibung

Es wurden bereits Verfahren zum Waschen und Reinigen von festen Materialien, insbesondere von Textilien, sowie für die Durchführung der Verfahren geeignete Wasch- und Reinigungsmittel vorgeschlagen, bei welchen die Rolle der Calcium komplex bindenden Phosphate ganz oder teilweise von zum Binden von Calcium befähigten, feinverteilten, im allgemeinen gebundenes Wasser enthaltenden, wasserunlöslichen Aluminiumsilikaten übernommen wird (vgl. DE-A 2412837).

Es handelt sich dabei um Verbindungen der allgemeinen Formel in der Kat ein mit Calcium austauschbares Kation der Wertigkeit n, x eine Zahl von 0,7 bis 1,5, Me Aluminium und y eine Zahl von 0,8 bis 6, vorzugsweise von 1,3 bis 4, bedeuten.

Als Kation kommt bevorzugt Natrium in Frage, es kann aber auch durch Lithium, Kalium, Ammonium oder Magnesium ersetzt sein.

Die oben definierten, zum Binden von Calcium befähigten Verbindungen werden im folgenden der Einfachheit halber als «Aluminiumsilikate» bezeichnet. Dies gilt insbesondere auch für die bevorzugt zu verwendenden Natriumaluminiumsilikate; alle für deren erfindungsgemässe Verwendung gemachten Angaben und sämtliche Angaben über deren Herstellung und Eigenschaften gelten entsprechend für die Gesamtheit aller oben definierten Verbindungen.

Die für den Einsatz in Wasch- und Reinigungsmitteln besonders geeigneten Aluminiumsilikate besitzen ein Calciumbindevermögen von vorzugsweise 50 bis 200 mg CaO/g des wasserfreien Aluminiumsilikats. Wenn im folgenden auf wasserfreies Aluminiumsilikat Bezug genommen wird, so ist damit der Zustand der Aluminiumsilikate gemeint, der nach einstündigem Trocknen bei 800 °C erreicht wird. Bei dieser Trocknung wird das anhaftende und das gebundene Wasser praktisch völlig entfernt.

Bei der Herstellung von Wasch- oder Reinigungsmitteln, in denen neben üblichen Bestandteilen derartiger Mittel die oben definierten Aluminiumsilikate vorliegen, wird vorteilhaft von Aluminiumsilikaten ausgegangen, die feucht sind, beispielsweise noch von ihrer Herstellung her. Man vermischt dabei die feuchten Verbindungen wenigstens mit einem Teil der übrigen Bestandteile des herzustellenden Mittels und überführt das Gemisch durch bekannte Massnahmen, wie zum Beispiel Sprühtrocknen in das fertige Wasch- oder Reinigungsmittel als Endprodukt, beispielsweise in ein schüttfähiges Produkt.

Im Rahmen des vorstehend skizzierten Herstellungsverfahrens für Wasch- oder Reinigungsmittel werden die Aluminiumsilikate beispielsweise als wässrige Suspension angeliefert bzw. eingesetzt. Dabei wären gewisse Verbesserungen der Suspensionseigenschaften - z.B. der Suspensionsstabilität und der Pumpbarkeit-der in wässriger Phase dispergierten Aluminiumsilikate noch erwünscht.

Es ist bekannt zur Bildung von Aluminiumsilikatsuspensionen Alkylphenoläthoxylate zu verwenden. Bevorzugterweise werden Addukte mit 6 bis 7 Mol Äthylenoxid verwendet (DE-A 2615698). Nachteiligerweise muss man dieser Suspension ein Stabilisierhilfsmittel zusetzen.

Es wurde nun gefunden, dass bestimmte Mischungen von Alkylphenoläthoxylaten in ganz besonderem Masse die Fähigkeit besitzen, Suspensionen der obigen Calcium bindenden Aluminiumsilikate derart zu stabilisieren, dass diese selbst bei hohem Feststoffgehalt lange Zeit stabil und auch nach langem Stehen noch einwandfrei pumpbar sind. Überraschenderweise hat sich gezeigt, dass diese bestimmten Mischungen in der Lage sind, sogar feuchte Aluminiumsilikate, die einen Wassergehalt von 70% und weniger aufweisen, über längere Zeit ohne Rühren sedimentationsstabil zu halten.

Gegenstand der Erfindung sind wässrige pumpfähige, stabile Suspensionen eines wasserunlöslichen, zum Binden von Calciumionen befähigten Silikates in Form einer feinverteilten, gebundenes Wasser enthaltenden, synthetisch hergestellten, wasserunlöslichen Verbindung (A) der allgemeinen Formel in der Kat ein mit Calcium austauschbares Kation der Wertigkeit n, x eine Zahl von 0,7 bis 1,5, Me Bor oder Aluminium und y eine Zahl von 0,8 bis 6 bedeuten, die als dispergierend wirkenden Bestandteil (B) Nonylphenol-Ethylenoxidaddukte enthalten, und die dadurch gekennzeichnet sind, dass sie das wasserunlösliche, zum Binden von Calciumionen befähigte Silikat in Mengen von 0,5 bis 80 Gew.-% und als dispergierend wirkenden Bestandteil 0,5 bis 6 Gew.-% einer Mischung von mindestens zwei verschiedenen Alkylphenoläthoxylaten der Formel enthalten, wobei n bei dem einen in der Mischung verwendeten Alkylphenoläthoxylat 2 bis 7 und bei dem anderen Alkylphenoläthoxylat 8 bis 15 bedeutet, R eine Alkylgruppe mit 1 bis 15 C-Atomen und a gleich 1, 2 oder 3 ist.

In der Formel II ist R beispielsweise -CH₃, -C₂H₅, Propyl, Butyl, Pentyl, Hexyl-, Heptyl- oder Octyl- oder vorzugsweise eine Alkylgruppe mit 9 C-Atomen wie Nonyl. Der Phenylring kann mit dem Rest R in ortho, meta oder/und para-Stellung substituiert sein. Es können auch Gemische von Verbindungen der Formel 11 eingesetzt werden, die neben Verbindungen mit p-substituiertem Phenylring auch Verbindungen mit o-substituiertem Phenylring enthalten. Vorzugsweise werden Gemische eingesetzt, in denen 90% der Verbindungen der Formel II eine p-Substitution und 10% eine ortho-Substitution aufweisen.

n bedeutet bei dem einen in der Mischung verwendeten Alkylphenoläthoxylat vorzugsweise 4 bis 6, insbesondere 5 und bei dem anderen Alkylphenoläthoxylat vorzugsweise 8 bis 12, insbesondere 9 oder 10.

In der erfindungsgemässen Suspension ist die Komponente A vorzugsweise kristallin.

In der Formel der Komponente A bedeutet y vorzugsweise eine Zahl von 1,3 bis 4.

Die kristalline Komponente A ist in einer bevorzugten Ausführungsform ein Zeolith des Typs A.

Die vorstehend genannten Verbindungen sind die wesentlichen Bestandteile der erfindungsgemässen Suspension. Es können jedoch auch weitere Bestandteile enthalten sein, so z.B. schaumdämpfende Zusätze bzw. sogenannte Lösungsvermittler, d.h. Verbindungen, die die Löslichkeit der zugesetzten Dispergiermittel in der wässrigen Phase verbessern. Als Schaumdämpfer können die üblichen schaumdämpfenden Substanzen, beispielsweise schaumdämpfende Seife, Silikonentschäumer, schaumdämpfende Triazinderivate, die sämtlich der Fachwelt bekannt und geläufig sind, eingesetzt werden. Ein derartiger Zusatz ist im allgemeinen nicht erforderlich; bei schäumenden Dispergiermitteln kann er jedoch - insbesondere bei höheren Alkylbenzolsulfonsäure-Einsatzmengen - erwünscht sein.

Auch ein Zusatz von lösungsvermittelnden Substanzen ist im allgemeinen nicht erforderlich, kann jedoch angezeigt sein, wenn die erfindungsgemässe Suspension als stabilisierendes Mittel ein hydrophiles, aber wenig in Wasser lösliches Kolloid wie beispielsweise Polyvinylalkohol enthält. Vorteilhaft wird z.B. ein Lösungsvermittler - sehr geeignet ist Dimethylsulfoxid - eingesetzt, wenn die Einsatzkonzentration eines in Wasser nur wenig löslichen Stabilisierungsmittels der Gruppe 1 höher ist als 1%. Der Anteii des Lösungsvermittlers an der Gesamtsuspension kann beispielsweise in der gleichen Grössenordnung wie der Anteil des Stabilisierungsmittels liegen. Weitere als Lösungsvermittler geeignete Verbindungen sind der Fachwelt allgemein bekannt; hydrotrophe Mittel wie beispielsweise Benzolsulfonsäure, Toluolsulfonsäure, Xylolsulfonsäure bzw. deren wasserlösliche Salze oder auch Octylsulfat sind geeignet.

Bei sämtlichen Angaben zur «Konzentration der Aluminiumsilikate» zum «Feststoffgehalt» oder zum Gehalt an «Aktivsubstanz» (=AS) wird auf den Zustand der Aluminiumsilikate Bezug genommen, der nach einstündigem Trocknen bei 800 °C erreicht wird. Bei dieser Trocknung wird das anhaftende und das gebundene Wasser praktisch völlig entfernt.

Bei den einzusetzenden Aluminiumsilikaten der Komponente A kann es sich um amorphe oder um kristalline Produkte handeln, wobei selbstverständlich auch Mischungen von amorphen und kristallinen Produkten und auch teilkristalline Produkte einsetzbar sind. Die Aluminiumsilikate können natürlich vorkommende oder aber synthetisch hergestellte Produkte sein, wobei die synthetisch hergestellten Produkte bevorzugt sind. Die Herstellung kann z.B. durch Reaktion von wasserlöslichen Silikaten mit wasserlöslichen Aluminaten in Gegenwart von Wasser erfolgen. Zu diesem Zweck können wässrige Lösungen der Ausgangsmaterialien miteinander vermischt oder eine in festem Zustand vorliegende Komponente mit der anderen, als wässrige Lösung vorliegenden Komponente umgesetzt werden. Auch durch Vermischen beider, in festem Zustand vorliegender Komponente erhält man bei Anwesenheit von Wasser die gewünschten Aluminiumsilikate. Auch aus Al(OH)₂, A1₂0₃ oder SiO_{z} lassen sich durch Umsetzen mit Alkalisilikat- bzw. aluminatlösungen Aluminiumsilikate herstellen. Die Herstellung kann auch nach weiteren bekannten Verfahren erfolgen. Insbesondere bezieht sich die Erfindung auf Aluminiumsilikate, die eine dreidimensionale Raumgitterstruktur aufweisen.

Das bevorzugte, etwa im Bereich von 100 bis 200 mg CaO/g AS meist bei etwa 100 bis 180 mg CaO/g AS liegende Calciumbindevermögen findet sich vor allem bei Verbindungen der Zusammensetzung:

Diese Summenformel umfasst zwei Typen verschiedener Kristallstrukturen (bzw. deren nicht kristalline Vorprodukte), die sich auch durch ihre Summenformeln unterscheiden. Es sind dies:

Die unterschiedlichen Kristallstrukturen zeigen sich im Röntgenbeugungsdiagramm.

Das in wässriger Suspension vorliegende amorphe oder kristalline Aluminiumsilikat lässt sich durch Filtration von der verbleibenden wässrigen Lösung abtrennen und bei Temperaturen von z.B. 50 bis 400 °C trocknen. Je nach den Trocknungsbedingungen enthält das Produkt mehr oder weniger gebundenes Wasser.

Derart hohe Trocknungstemperaturen sind im allgemeinen nicht zu empfehlen; zweckmässigerweise geht man nicht über 200 °C hinaus, wenn das Aluminiumsilikat für den Einsatz in Wasch-und Reinigungsmitteln vorgesehen ist. Die Aluminiumsilikate brauchen jedoch nach ihrer Herstellung zur Bereitung einer erfindungsgemässen Suspension überhaupt nicht getrocknet zu werden; vielmehr kann - und dies ist besonders vorteilhaft - ein von der Herstellung noch feuchtes Aluminiumsilikat verwendet werden. Es lassen sich jedoch auch bei mittleren Temperaturen, beispielsweise bei 80 bis 200 °C, bis zur Entfernung des anhaftenden flüssigen Wassers getrocknete Aluminiumsilikate zur Bereitung erfindungsgemässer Suspensionen verwenden.

Die Teilchengrösse der einzelnen Aluminiumsilikatpartikel kann verschieden sein und z.B. im Bereich zwischen 0,1 µm und 0,1 mm liegen. Diese Angabe bezieht sich auf die Primärteilchengrösse, d.h. die Grösse der bei der Fällung und gegebenenfalls der anschliessenden Kristallisation anfallenden Teilchen. Mit besonderem Vorteil verwendet man Aluminiumsilikate, die zu wenigstens 80 Gew.-% aus Teilchen einer Grösse von 10 bis 0,01 µm, insbesondere von 8 bis 0,1 µm bestehen.

Vorzugsweise enthalten diese Aluminiumsilikate keine Primär- bzw. Sekundärteilchen mehr mit Durchmessern oberhalb von 45 µm. Als Sekundärteilchen werden Teilchen, die durch Agglomeration der Primärteilchen zu grösseren Gebilden entstanden sind, bezeichnet.

Im Hinblick auf die Agglomeration der Primärteilchen zu grösseren Gebilden hat sich die Verwendung der von ihrer Herstellung noch feuchten Aluminiumsilikate zur Herstellung der erfindungsgemässen Suspensionen besonders bewährt, da sich herausgestellt hat, dass bei Verwendung dieser noch feuchten Produkte eine Bildung von Sekundärteilchen praktisch vollständig unterbunden wird.

In einer besonders bevorzugten Ausführungsform der Erfindung wird als Komponente A pulverförmiger Zeolith des Typs A mit besonders definiertem Teilchenspektrum eingesetzt.

Derartige Zeolithpulver können gemäss DE-B 24 47 021, DE-B 2517218, DE-A 2652419, DE-A 26 51 420, DE-A 26 51 436, DE-A 26 51 437, D E-A 26 51 445, D E-A 26 51 485 hergestellt werden. Sie weisen dann die dort angegebenen Teilchenverteilungskurven auf.

In einer besonders bevorzugten Ausführungsform kann ein pulverförmiger Zeolith des Typs A verwendet werden, der die in der DE-A 26 51 485 beschriebene Teilchengrössenverteilung aufweist.

Die Konzentration an Komponente A kann bevorzugt 44 bis 55 Gew.-%, insbesondere 46 bis 52 Gew.-% und mehr betragen.

Die Alkylphenoläthoxylate (Komponente B) können in beliebiger Mischung, vorzugsweise in einem Verhältnis von 1:9 bis 9:1, vorzugsweise 2:3 bis 3:2, insbesondere 0,9:1,1 bis 1,1:0,9 eingesetzt werden.

Die Konzentration dieser Mischung in der wässrigen Suspension beträgt 1 bis 2 Gew.-%, insbesondere 1,4 bis 1,6 Gew.-%. Diese Konzentration ist ausreichend, eine Suspension mit einem Feststoffgehalt von 50 Gew.-% und mehr zu stabilisieren.

Die erfindungsgemässe Suspension weist den Vorteil auf, dass sie in dem Temperaturbereich von 10 bis 50 °C sedimentationsstabil ist und eine pumpfähige Konsistenz aufweist.

Von weiterem Vorteil ist, dass das Alkylphenoläthoxylat bei Raumtemperatur flüssig ist und daher nicht aufgeheizt zu werden braucht.

Von besonderem Vorteil ist, dass in der erfindungsgemässen Suspension deutlich höhere Feststoffgehalte von 50 Gew.-% und mehr erreicht werden können.

Die bekannte Suspension weist eine geringere Sedimentationsstabilität auf und ist bei gleicher Einarbeitungsart bei Raumtemperatur nicht homogen und deshalb schlechter verarbeitbar.

Grundsätzlich können die wässrigen Suspensionen ausser den genannten Bestandteilen A und B und ausser gegebenenfalls von Ausgangsmaterialien für die Herstellung dieser Bestandteile noch verbleibenden Stoffen auch weitere Bestandteile in vergleichsweise geringen Mengen enthalten. Ist eine Weiterverarbeitung der Suspension zu Wasch- und Reinigungsmitteln vorgesehen, so handelt es sich bei den zusätzlich vorliegenden Stoffen natürlich zweckmässigerweise um Stoffe, die als Bestandteile von Wasch-und Reinigungsmitteln geeignet sind.

Einen Anhaltspunkt über die Stabilität der Suspensionen gibt ein einfacher Test, bei welchem eine Aluminiumsilikatsuspension der gewünschten Konzentration -z.B. 31 %ig - hergestellt wird, die ein erfindungsgemässes Dispergiermittel und gegebenenfalls weitere Stoffe, beispielsweise Waschmittelbestandteile wie Pentanatriumtriphosphat, in verschiedenen Mengen enthält. Der Einfluss des zugesetzten Stoffes kann dann im Absetzverhalten der Suspension visuell beobachtet werden. Nach 24stündigem Stehen soll eine bevorzugte Suspension im allgemeinen höchstens so weit abgesetzt sein, dass die überstehende klare bzw. von Silikatteilchen freie Lösung nicht mehr als 20%, vorzugsweise nicht mehr als 10%, insbesondere nicht mehr als 6% der Gesamthöhe ausmacht. Im allgemeinen soll die Menge der Zusatzstoffe so gehalten werden, dass die Suspension nach 12stündigem, vorzugsweise nach 24stündigem und insbesondere auch nach 48stündigem Stehen in Vorratsbehälter und Rohr- bzw. Schlauchleitungen noch einwandfrei wieder umgepumpt werden kann. Das Absetzverhalten der gegebenenfalls noch weitere Bestandteile enthaltenden Suspension wird bei Raumtemperatur - bei einer Gesamthöhe der Suspension von 10 cm - geprüft. Sie sind auch nach 4 bzw. 8 Tagen einwandfrei pumpfähig. Auch diese Angaben zur Suspensionsstabilität geben nur Anhaltspunkte; es hängt vom jeweiligen Einzelfall ab, welche Suspensionsstabilität einzustellen ist. Bei Verwendung der erfindungsgemässen Suspension als Stammsuspension zur längeren Lagerung in einem Reservoir, aus welchem sie nach Bedarf durch Pumpen abgezogen werden kann, kann es zweckmässig sein, den Anteil sonstiger Bestandteile beispielsweise von Wasch- und Reinigungsmitteln gering zu halten oder auf diese ganz zu verzichten.

Die Suspensionen können durch einfaches Vermischen ihrer Bestandteile hergestellt werden, wobei die Aluminiumsilikate z.B. als solche odergegebenenfalls von der Herstellung her - bereits feucht bzw. in wässriger Suspension befindlich eingesetzt werden können. Besonders vorteilhaft ist es, die von ihrer Herstellung her noch feuchten Aluminiumsilikate z.B. als Filterkuchen in die Komponente B einzurühren.

Es können aber selbstverständlich auch bereits getrocknete, d.h. von anhaftendem Wasser befreite, gegebenenfalls noch gebundenes Wasser aufweisende Aluminiumsilikate eingesetzt werden.

Die erfindungsgemässen Suspensionen zeichnen sich durch hohe Stabilität und durch weitere Vorteile aus. Ihre stabilisierende Wirkung ist insbesondere bei Aluminiumsilikaten mit Teilchengrössen von 5 bis 30 pm besonders wertvoll. Sie sind pumpbar, so dass sie eine einfache Handhabung feuchter Aluminiumsilikate ermöglichen. Selbst nach längeren Unterbrechungen im Pumpvorgang sind die Suspensionen einwandfrei umpumpbar. Auf Grund ihrer hohen Stabilität sind die Suspensionen auch in üblichen Tank- und Kesselwagen transportierbar, ohne dass dabei eine Bildung unbrauchbarer bzw. störender Rückstände zu befürchten ist. Damit sind die Suspensionen hervorragend als eine Lieferform von Aluminiumsilikaten für die Lieferung an beispielsweise Waschmittelhersteller geeignet.

Die Suspensionen lassen sich bei Raumtemperatur oder auch bei höheren Temperaturen aufbewahren, durch Rohrleitungen pumpen oder auf andere Weise transportieren. Meist erfolgt die Handhabung der Suspensionen bei Temperaturen zwischen Raumtemperatur - meist bevorzugt - und etwa 60 °C.

Besonders geeignet sind die erfindungsgemässen Suspensionen für die Weiterverarbeitung zu trocken erscheinenden, schütt- bzw. rieselfähigen Produkten, also beispielsweise zur Herstellung von pulverförmigen Wasserenthärtungsmitteln, z. B. auf dem Wege der Sprühtrocknung, geeignet. Damit sind die Suspensionen von erheblicher Bedeutung bei der Herstellung von pulverförmigen Aluminiumsilikaten. Es treten keine lästigen Rückstände bei der Zufuhr der wässrigen Suspensionen zur Trocknungsapparatur auf. Ferner hat sich gezeigt, dass die Suspensionen der Erfindung eine Verarbeitung zu ausserordentlich staubfreien Produkten ermöglichen.

Auf Grund ihrer besonderen Stabilität sind die erfindungsgemässen Suspensionen bereits als solche, d.h. ohne weitere Verarbeitung mit oder ohne weitere waschend, bleichend und/oder reinigend wirkende Zusätze, beispielsweise als Wasserenthärtungsmittel, Wasch- oder Reinigungsmittel und insbesondere als flüssige Scheuermittel mit erhöhter Suspensionsstabilität verwendbar.

Eine besonders wichtige Verwendung der Suspension ist die Weiterverarbeitung zu trocken erscheinenden, schütt- bzw. rieselfähigen Wasch-und Reinigungsmitteln, die neben den Suspensionsbestandteilen weitere Verbindungen enthalten.

Die erfindungsgemässen Suspensionen sind insbesondere zur Herstellung von pulverförmigen Wasch- und Reinigungsmitteln geeignet.

Zur Herstellung dieser Mittel geht man von einer wässrigen, fliessfähigen Vormischung der einzelnen Bestandteile der Mittel aus und führt diese auf übliche Weise in ein schüttfähiges Produkt über. Dabei werden die oben definierten Aluminiumsilikate in Form der erfindungsgemässen Suspension eingesetzt. Die erfindungsgemässen Suspensionen können nach beliebigen bekannten Verfahren zu den festen, schüttfähigen Wasch- und Reinigungsmitteln verarbeitet werden.

Insbesondere geht man bei der Herstellung von pulverförmigen, rieselfähigen Wasch- und Reinigungsmitteln so vor, dass man eine erfindungsgemässe Suspension - beispielsweise aus einem Vorratsbehälter - mit wenigstens einem waschend, bleichend oder reinigend wirkenden Bestandteil des herzustellenden Mittels vermischt und das Gemisch anschliessend nach einem beliebigen Verfahren in das pulverförmige Produkt überführt. Vorteilhaft wird ein Komplexbildner zugesetzt, d.h. eine Verbindung, die die für die Wasserhärte verantwortlichen Erdalkalimetallionen, insbesondere Magnesium- und Calciumionen, komplex zu binden vermag.

Im allgemeinen wird bei der Herstellung von Wasch- und Reinigungsmitteln die erfindungsgemässe Suspension vorzugsweise mit wenigstens einem nicht zu den möglichen Bestandteilen der Komponente B gehörenden wasserlöslichen Tensid vereinigt.

Bei der Herstellung von Wasch- und Reinigungsmitteln gibt es verschiedene Varianten.

Beispielsweise können die erfindungsgemässen Suspensionen mit zur Bindung von Kristallwasser befähigten Substanzen vereinigt werden, zweckmässigerweise durch Aufsprühen der Suspension auf die in einem Mischer vorgelegten, zur Bindung von Kristallwasser befähigten Verbindungen, so dass bei ständigem Durchmischen ein schliesslich festes, trocken erscheinendes Produkt erhalten wird. Vorzugsweise werden die erfindungsgemässen Suspensionen jedoch, als «Slurry» vermischt, mit wenigstens einer weiteren waschend, bleichend oder reinigend wirkenden Verbindung der Zerstäubungstrocknung unterworfen. Hierbei zeigen sich weitere überraschende Vorteile der beanspruchten Aluminiumsilikat-Suspension. Es hat sich nämlich gezeigt, dass bei Einsatz erfindungsgemässer Suspensionen bei der Zerstäubungstrocknung sehr staubarme Produkte erhalten werden können. Die durch Zerstäubungstrocknung erhaltenen Produkte weisen ein hohes Calciumbindevermögen auf und sind gut benetzbar.

Waschmittel, die unter Verwendung der oben beschriebenen Suspension hergestellt worden sind, können auf verschiedenste Weise zusammengesetzt sein. Im allgemeinen enthalten sie wenigstens ein nicht zu den erfindungsgemäss eingesetzten Dispergiermitteln, die in den beanspruchten Aluminiumsilikat-Suspensionen vorliegen, gehörendes wasserlösliches Tensid. Allgemein enthalten sie neben wenigstens einer weiteren Verbindung, die waschend, bleichend oder reinigend wirkt und anorganisch oder organisch ist, als Calcium bindende Verbindung ein wie oben definiertes Aluminiumsilikat. Darüber hinaus können in derartigen Mitteln sonstige übliche, meist in geringeren Mengen anwesende Hilfs- und Zusatzstoffe vorhanden sein.

### Beispiele

Es wird ein Zeolith-A-Filterkuchen mit Wasser und Stabilisatorverrührt.

Als Stabilisator werden Verbindungen entsprechend der Formel 11, wobei n = 5,9 und 10 und R = Nonyl bedeuten, verwendet. Angegeben wird der Äthoxylierungsgrad EO. Der eingesetzte Zeolith-A-Filterkuchen wird gemäss DE-A 26 51 485 hergestellt und weist das dort angegebene Teilchenspektrum auf.

Beurteilung von Homogenität und Fliessverhalten erfolgt nach Schulnotensystem (Die beste Leistung wird mit 1 und die schlechteste Leistung mit 6 bezeichnet) nach der Lagerzeit. Die Viskosität wird frisch gemessen, ändert sich jedoch bei homogenen Proben während der Lagerzeit nicht.

Bei den folgenden Beispielen 26 bis 37 werden Verbindungen der Formel II, wobei n =5, 9, 7 und 12 und R = Nonyl- und Octyl- bedeuten kann, eingesetzt. Der eingesetzte Zeolith A ist identisch mit dem der vorangestellten Beispiele 1 bis 25.

Beurteilung von Homogenität und Fliessverhalten erfolgt nach Schulnotensystem nach der Lagerzeit. Die Viskosität wird frisch gemessen, ändert sich jedoch bei homogenen Proben während der Lagerzeit nicht.

## Patentansprüche

1. Wässrige pumpfähige, stabile Suspensionen eines wasserunlöslichen, zum Binden von Calciumionen befähigten Silikates in Form einer feinverteilten, gebundenes Wasser enthaltenden, synthetisch hergestellten, wasserunlöslichen Verbindung (A) der allgemeinen Formel in der Kat ein mit Calcium austauschbares Kation der Wertigkeit n, x eine Zahl von 0,7 bis 1,5, Me Bor oder Aluminium und y eine Zahl von 0,8 bis 6 bedeuten, die als dispergierend wirkenden Bestandteil (B) Nonylphenol-Ethylenoxidaddukte enthalten, dadurch gekennzeichnet, dass sie das wasserunlösliche, zum Binden von Calciumionen befähigte Silikat in Mengen von 0,5 bis 80 Gew.-% und als dispergierend wirkenden Bestandteil 0,5 bis 6 Gew.-% einer Mischung von mindestens zwei verschiedenen Alkylphenoläthoxylaten der Formel enthalten, wobei n bei dem einen in der Mischung verwendeten Alkylphenoläthoxylat 2 bis 7 und bei dem anderen Alkylphenoläthoxylat 8 bis 15 bedeutet, R eine Alkylgruppe mit 1 bis 15 C-Atomen und a gleich 1,2 oder 3 ist.

2. Suspensionen nach Anspruch 1, dadurch gekennzeichnet, dass die Komponente A kristallin ist.

3. Suspensionen nach den Ansprüchen 1 oder 2, dadurch gekennzeichnet, dass in der Formel I der Komponente A y eine Zahl von 1, 3 bis 4 bedeutet.

4. Suspensionen nach den Ansprüchen 1 bis 3, dadurch gekennzeichnet, dass die Komponente A ein Zeolith A ist.

5. Suspensionen nach den Ansprüchen 1 bis 4, dadurch gekennzeichnet, dass die Komponente B aus einer Mischung von zwei Alkylphenoläthoxylaten der Formel 11, besteht in der bei dem einen Alkylphenoläthoxylat n = 4 bis 6 und bei dem anderen Alkylphenoläthoxylat n = 8 bis 12 bedeutet.

6. Suspensionen nach Anspruch 5, dadurch gekennzeichnet, dass das Mischungsverhältnis der beiden Alkylphenoläthoxylate 1:9 bis 9:1 beträgt.

7. Verwendung der wässrigen Suspensionen nach den Ansprüchen 1 bis 6 zur Herstellung pulverförmiger Wasch- und Reinigungsmittel.

## Revendications

1. Suspensions aqueuses stables, pompables, d'un silicate insoluble à l'eau apte à se combiner avec des ions calcium, ayant la forme d'un composé (A) finement divisé, contenant de l'eau combinée, fabriqué par synthèse, répondant à la formule générale: où Kat représente un cation de valence n, échangeable avec un calcium, x un nombre de 0,7 à 1,5, Me, le bore ou l'aluminium, et y un nombre de 0,8 à 6, qui contiennent, comme partie constituante (B) agissant comme dispersant, des produits d'addition de nonylphénol et d'oxyde d'éthylène, suspensions caractérisées en ce qu'elles contiennent le silicate insoluble à l'eau, apte à se combiner avec les ions calcium dans des proportions de 0,5 à 80% en poids, et, comme partie constituante agissant comme dispersant, 0,5 à 6% en poids d'un mélange d'au moins deux alcoylphénol- éthoxylate différents répondant à la formule: où n représente, dans un des alcoylphénoléthoxylates utilisés dans le mélange, 2 à 7, et dans l'autre alcoylphénol-éthoxylate, 8 à 15, R est un groupe alcoyl à 1 à 15 atomes de carbone, et a = 1, 2, ou 3.

2. Suspensions suivant la revendication 1, caractérisées en ce que le composant A est cristallin.

3. Suspensions suivant les revendications 1 ou 2, caractérisées en ce que dans la formule du composant A, y est un nombre de 1, 3 à 4.

4. Suspensions suivant les revendications 1 à 3, caractérisées en ce que le composant A est une zéolithe A.

5. Suspensions suivant les revendications 1 à 4, caractérisées en ce que le composant B est constitué d'un mélange de deux alcoylphénoléthoxylates de formule (II), dans lequel, pour l'un des alcoylphénoléthoxylates, n = 4 à 6, et pour l'autre alcoylphénoléthoxylate, n =8 à 12.

6. Suspensions suivant la revendication 5, caractérisées en ce que le rapport de mélange entre les deux alcoylphénoléthoxylates se monte à 1:9 à 9:1.

7. Utilisation des suspensions suivant les revendications 1 à 6, pour la fabrication d'agents de lavage et de nettoyage sous forme de poudres.

## Claims

1. Aqueous, pumpable, stable suspensions of water-insoluble silicates capable of binding calcium ions, in the form of a finely-divided, synthetically produced, water-insoluble compound (A) of the general formula which contains bound water and wherein Kat represents a cation of the value n which can be exchanged by clacium, x represents a number of from 0.7 to 1.5, Me represents boron or aluminium and y represents a number of from 0.8 to 6, which suspensions contain nonylphenol-ethylene oxide adducts as dispersing agent (B), characterised in that they contain the water-insoluble silicate capable of binding calcium ions in quantities of from 0,5 to 80% by weight and from 0.5 to 6% by weight of a mixture of at least two different alkylphenolethoxylates of the formula as dispersing agent, wherein n in one of the alkylphenolethoxylates used in the mixture represents from 2 to 7 and in the other alkylphenolethoxylate represents from 8 to 15, R represents an alkyl group having from 1 to 15 carbon atoms and a is 1,2or3.

2. Suspensions according to claim 1, characterised in that the component A is crystalline.

3. Suspensions according to claims 1 or 2, characterised in that, in formula I of component A, y represents a number of from 1.3 to 4.

4. Suspensions according to claims 1 to 3, characterised in that component A is a zeolite A.

5. Suspensions according to claims 1 to 4, characterised in that the component B consists of a mixture of two alkylphenolethoxylates of formula II, in which in one of the alkylphenolethoxylates n equals from 4 to 6 and in the other alkylphenolethoxylate n equals from 8 to 12.

6. Suspensions according to claim 5, characterised in that the mixing ratio of the two alkylphenolethoxylates is from 1:9 to 9:1.

7. The use of the aqueous suspensions according to claims 1 to 6 for the production of powder form washing and cleaning agents.
